# EUROPÄISCHE PATENTSCHRIFT

(11) **EP 1 230 330 B1**
(45) Veröffentlichungstag und Bekanntmachung des Hinweises auf die Patenterteilung: **07.04.2004**
(21) Anmeldenummer: 00977522.2
(22) Anmeldetag: 10.11.2000
(51) Int. Cl.: C10L 1/22, C10L 10/04

(54) **VERWENDUNG VON FETTSÄURESALZEN VON ALKOXYLIERTEN OLIGOAMINEN ALS SCHMIERFÄHIGKEITSVERBESSERER FÜR MINERALÖLPRODUKTE**
USE OF FATTY ACID SALTS OF ALKOXYLATED OLIGOAMINES AS LUBRICITY IMPROVERS FOR PETROLEUM PRODUCTS
UTILISATION DE SELS D'ACIDE GRAS D'OLIGOAMINES ALCOXYLEES COMME AGENTS AMELIORANTS DU POUVOIR LUBRIFIANT DE PRODUITS PETROLIERS

(30) Priorität: 19.11.1999 DE 19955651
(43) Veröffentlichungstag der Anmeldung: 14.08.2002
(73) Patentinhaber: BASF AKTIENGESELLSCHAFT, 67056 Ludwigshafen (DE)
(72) Erfinder: OPPENLÄNDER, Knut, 67061 Ludwigshafen (DE); BERGEMANN, Marco, 68766 Hockenheim (DE); MUNDINGER, Klaus, 67117 Limburgerhof (DE); POSSELT, Dietmar, 69120 Heidelberg (DE); BRAND, Siegbert, 67346 Speyer (DE); EISENBEIS, Ansgar, 49124 Georgsmarienhütte (DE)
(86) Internationale Anmeldenummer: PCT/EP2000/011102
(87) Internationale Veröffentlichungsnummer: WO 2001/038463

(56) Entgegenhaltungen:
- DE-A- 2 426 114
- DE-B- 1 047 526
- GB-A- 767 596
- US-A- 2 345 199
- US-A- 3 429 673
- US-A- 3 463 622
- US-A- 3 658 707
- PATENT ABSTRACTS OF JAPAN vol. 1999, no. 13, 30. November 1999 (1999-11-30) & JP 11 209773 A (ASAHI DENKA KOGYO KK), 3. August 1999 (1999-08-03) in der Anmeldung erwähnt

## Beschreibung

Die vorliegende Erfindung betrifft die Verwendung von Fettsäuresalzen von alkoxylierten Oligoaminen als Schmierfähigkeitsverbesserer für Mineralölprodukte, insbesondere für Ottokraftstoffe und Mitteldestillate, vor allem Dieselkraftstoffe, sowie derartige Mineralölprodukte selbst, welche spezielle Fettsäuresalze von alkoxylierten Oligoaminen enthalten.

Vergaser und Einlaßsysteme von Ottomotoren, aber auch Einspritzsysteme für die Kraftstoffdosierung, werden in zunehmendem Maße durch Verunreinigungen belastet, die durch Staubteilchen aus der Luft, unverbrannte Kohlenwasserstoffreste aus dem Brennraum und die in den Vergaser geleiteten Kurbelwellengehäuseentlüftungsgase verursacht werden.

Diese Rückstände verschieben das Luft-Kraftstoff-Verhältnis im Leerlauf und im unteren Teillastbereich, so daß das Gemisch magerer, die Verbrennung unvollständiger und wiederum die Anteile unverbrannter oder teilverbrannter Kohlenwasserstoffe im Abgas größer werden und der Benzinverbrauch steigt.

Es ist bekannt, daß zur Vermeidung dieser Nachteile Kraftstoffadditive zur Reinhaltung von Ventilen und Vergaser bzw. Einspritzsystemen von Ottomotoren verwendet werden (vgl. z.B.: M. Rossenbeck in Katalysatoren, Tenside, Mineralöladditive, Hrsg. J. Falbe, U. Hasserodt, S. 223, G. Thieme Verlag, Stuttgart 1978).

Derartige reinhaltende Kraftstoffadditive (Detergentien), die einer Vielzahl chemischer Substanzklassen wie Polyalkenaminen, Polyetheraminen, Polybuten-Mannich-Basen oder Polybutensuccinimiden entstammen können, gelangen im allgemeinen in Kombination mit Trägerölen und teilweise weiteren Additivkomponenten wie Korrosionsinhibitoren und Demulgatoren zur Anwendung.

Ottokraftstoffe mit und ohne derartige Additivkomponenten zeigen jedoch meist ein unzureichendes und verbesserungsbedürftiges Verhalten bezüglich ihrer Schmierfähigkeits- und Verschleißschutz-Eigenschaften in Ottomotoren.

Auch die heutzutage immer mehr eingesetzten schwefelarmen Dieselkraftstoffe zeigen Schmierfähigkeitsprobleme, die sich beispielsweise in einem erhöhten Verschleiß bei den Einspritzpumpen auswirken. Die Absenkung des Schwefelgehaltes in Dieselkraftstoffen ist zur Verringerung bzw. Vermeidung von Schwefeldioxid- und Partikel-Emissionen erforderlich. Um niedrige Schwefelgehalte zu erzielen, müssen die Dieselkraftstoffe hydriert werden. Dadurch werden auch polare und mehrkernige aromatische Komponenten im Kraftstoff zerstört, die die natürliche Schmierwirkung des Dieselkraftstoffes bewirken. Somit besteht auch hier - wie bei den Ottokraftstoffen - ein Bedarf nach Zusätzen, die die Schmierfähigkeit im Kraftstoff effizient erhöhen (auch als "Lubricity Additive" oder "Friction Modifier" bezeichnet).

Bislang für Ottokraftstoffe bekannte schmierfähigkeitsverbessernde Zusätze sind beispielsweise Fettsäuren, wie z. B. in der WO 98/11175 beschrieben, Alkenylbernsteinsäureester, Bis(hydroxyalkyl)fettamine und Hydroxyacetamide. Für Dieselkraftstoffe werden insbesondere Fettsäuren und Fettsäurederivate, z. B. Ester von Glycerin mit ungesättigten Fettsäuren, oder Rizinusöl, wie in der EP-B 605 857 beschrieben, als schmierfähigkeitsverbessernde Zusätze verwendet.

Da die genannten Mittel des Standes der Technik jedoch in ihrem Eigenschaftsprofil, insbesondere hinsichtlich ihrer Schmier- und Verschleißschutzwirkung, noch verbesserungsbedürftig sind, lag der vorliegenden Erfindung die Aufgabe zugrunde, besser wirksame Schmierfähigkeitsverbesserer für Mineralölprodukte, insbesondere für Ottokraftstoffe und Mitteldestillate, bereitzustellen.

Demgemäß wurde die Verwendung von Fettsäuresalzen von alkoxylierten Oligoaminen der allgemeinen Formel I in der die variablen
- A: für Alkylengruppen mit 2 bis 8 C-Atomen stehen,
- R: C₇- bis C₂₃-Alkylgruppen oder ein- oder mehrfach ungesättigte C₇- bis C₂₃-Alkenylgruppen, welche zusätzlich Hydroxylgruppen tragen können, bezeichnen,
- Z: C₁- bis C₈-Alkylengruppierungen, C₃- bis C₈-Cycloalkylengruppierungen oder C₆- bis C₁₂-Arylen- oder -Arylalkylengruppierungen bedeuten,
- m: für 0 oder eine ganze Zahl von 1 bis 5 steht und
die Summe aller Variablen x einen Wert von 50% bis 300% von (m+3) hat,
als Schmierfähigkeitsverbesserer für Mineralölprodukte gefunden.

Die genannten Verbindungen der Formel I sind als solche bereits bekannt. In der US 4 131 583 werden Salze von insbesondere ungesättigten C₁₁- bis C₂₀-Carbonsäuren mit N,N,N',N'-Tetrahydroxyethyl-C₂-C₄-alkylendiaminen beschrieben, jedoch werden diese ausschließlich als Korrosionsinhibitoren in wäßrigen Beschichtungsmitteln für Metalloberflächen empfohlen.

Aus der JP-A 11/050076 ist bekannt, daß N,N,N',N'-Tetrakis-(2-hydroxypropyl)-ethylendiamin in Gegenwart von Fettsäuren wie Stearinsäure oder Ölsäure in wäßrigen Schmierölzusammensetzungen wie Schneideöl oder Mahlöl die Rostbildung und den Pilzbefall verhindert und die Zusammensetzung stabilisiert. Eine Verbesserung der Schmierwirkung wird hierin nicht erwähnt.

Aus der JP-A 11/209773 sind wäßrige Gleitmittel für Förderbänder bei der Abfüllung von Flaschen mit Getränken bekannt, welche Fettsäuresalze von Alkanolaminen wie N,N,N',N'-Tetrakis-(2-hydroxypropyl)-ethylendiamin enthalten. Als Fettsäuren werden beispielsweise Palmitinsäure, Tetradecansäure, Ölsäure und Laurinsäure genannt.

DE-B 1 047 526 empfiehlt Fettsäuresalze von alkoxylierten Oligoaminen als Mittel gegen die Vereisung des Vergasers von Benzinmotoren. Als eine konkrete diesbezügliche Verbindung wird das Mononaphthenatsalz von N,N,N',N'-Tetrakis-(2-oxypropyl)-ethylendiamin genannt. Es werden jedoch keinerlei Hinweise auf eine Schmierwirkung dieser Mittel gegeben.

US-A 3 429 673 offenbart Carbonsäuresalze von alkoxylierten Monoaminen als Korrosionsinhibitoren in Brennstoffölen.

Unter Mineralölprodukten sollen hier Kraftstoffe, Betriebstoffe, Brennstoffe und Schmieröle verstanden werden, die jedoch nicht nur auf Erdöl sondern auch teilweise oder vollständig auf synthetischen und/oder natürlich vorkommenden Rohstoffen basieren. Beispiele für derartige Rohstoffe sind Erdgas, Methanol, Ethanol, Steinkohle-Verflüssigungsprodukte oder Rapsöl, welche zu Kraftstoffen verarbeitet oder in Kraftstoffe auf Erdöl-Basis eingearbeitet werden. Die bezeichneten Mineralölprodukte sind in der Regel praktisch wasserfrei oder enthalten Wasser zumindest nur in untergeordneten Mengen. Beispiele für wasserhaltige Mineralölprodukte sind Kraftstoffemulsionen wie Diesel/Wasser-Emulsionen, die üblicherweise bis zu ca. 35 Gew.-% Wasser enthalten können. Für die vorliegende Erfindung bevorzugte Mineralölprodukte sind zum einen Ottokraftstoffe und zum anderen Mitteldestillate wie insbesondere Dieselkraftstoffe.

Die Alkylengruppierung A leitet sich vorzugsweise von entsprechenden Alkylenoxiden wie Ethylenoxid, 1,2-Propylenoxid, 1,2-Butylenoxid und cis- oder trans-2,3-Butylenoxid ab. Sie kann jedoch auch für 1,3-Propylen, 1,4-Butylen, 1,6-Hexylen oder 1,8-Octylen stehen. A kann ebenfalls eine Mischung aus verschiedenen der genannten Gruppierungen darstellen. Besonders bevorzugt werden für A Ethylen-, 1,2-Propylen- oder 1,2-Butylen-Gruppen.

Der im Carboxylat-Anion auftretende längerkettige Rest R bezeichnet beispielsweise verzweigte oder vorzugsweise lineare C₇- bis C₂₃-, vorzugsweise C₁₁- bis C₂₁-, vor allem C₁₅- bis C₁₉-Alkylgruppen, welche zusätzlich Hydroxylgruppen tragen können. Beispiele für zugrundeliegende Carbonsäuren sind Octansäure, 2-Ethylhexansäure, Nonansäure, Decansäure, Undecansäure, Dodecansäure (Laurinsäure), Tridecansäure, iso-Tridecansäure, Tetradecansäure (Myristinsäure), Hexadecansäure (Palmitinsäure), Octadecansäure (Stearinsäure) und Eicosansäure. Die genannten Säuren können natürlichen oder synthetischen Ursprungs sein. Es können auch Mischungen der genannten Säuren den Carboxylat-Anionen zugrundeliegen.

Der im Carboxylat-Anion auftretende längerkettige Rest R bezeichnet jedoch vorzugsweise ein- oder mehrfach ungesättigte C₇- bis C₂₃-Reste, insbesondere ein- oder mehrfach ungesättigte C₁₁- bis C₂₁-, vor allem C₁₅- bis C₁₉-Alkenylgruppen, welche zusätzlich Hydroxylgruppen tragen können. Diese ungesättigten Reste sind vorzugsweise linear. Bei mehrfach ungesättigten Alkenylgruppen enthalten diese vorzugsweise zwei oder drei Doppelbindungen. Beispiele für zugrundeliegende Carbonsäuren sind Elaidinsäure, Ricinolsäure, Linolsäure und Linolensäure. Besonders gute Ergebnisse erzielt man mit Ölsäure. Es können auch Mischungen solcher ungesättigten Carbonsäuren untereinander und auch mit den oben genannten gesättigten Carbonsäuren den Carboxylat-Anionen zugrundeliegen. Derartige Mischungen sind beispielsweise Tallöl, Tallölfettsäure und Rübölfettsäure. Die genannten ungesättigten Carbonsäuren und die genannten Mischungen sind in der Regel natürlichen Ursprungs.

Die Variable Z bedeutet insbesondere C₁- bis C₄-Alkylengruppierungen wie Methylen, 1,2-Propylen, 1,2-Butylen, 1,3-Butylen oder 2,3-Butylen, C₅- bis C₆-Cycloalkylengruppierungen wie 1,3-Cyclopentyliden oder 1,3- oder 1,4-Cyclohexyliden oder C₆- bis C₈-Arylen- oder -Arylalkylengruppierungen wie 1,3- oder 1,4-Phenylen, 2-Methyl-1,4-phenylen oder 1,3- oder 1,4-Bismethylenphenylen.

Die Variable Z bedeutet jedoch vorzugsweise Polymethylengruppierungen der Formel -(CH₂)ₙ- mit n = 2 bis 8, insbesondere mit n = 2 bis 6, also insbesondere 1,2-Ethylen, 1,3-Propylen, 1,4-Butylen, 1,5-Pentylen und 1,6-Hexylen, daneben aber auch 1,7-Heptylen und 1,8-Octylen.

Steht die Variable m für 0, liegen in der Regel, abhängig von der Summe (Σ) aller Variablen x, Mischungen aus Mono-, Di- und/oder Trialkanolaminen oder reine Trialkanolamine den erfindungsgemäß verwendeten Fettsäuresalzen als kationische Komponente zugrunde. Beispiele für solche Alkanolamine sind Monoethanolamin, Diethanolamin, Triethanolamin, Monoisopropanolamin, Diisopropanolamin, Triisopropanolamin sowie die zugehörigen Mischungen. In dieser Gruppe ist das Ölsäuresalz von Triethanolamin (Σx = 3) von besonderem Interesse.

Die Variable m steht jedoch vorzugsweise für die Zahl 1 oder 2. Für m = 1 liegen vollständig und/oder teilweise alkoxylierte Alkylendiamine wie 1,2-Ethylendiamin, 1,3-Propylendiamin oder 1,4-Butylendiamin zugrunde. Für m = 2 liegen meist vollständig und/oder teilweise alkoxylierte Dialkylentriamine wie Di-(1,2-ethylen)-triamin, Di-(1,3-propylen)-triamin oder Di-(1,4-butylen)-triamin zugrunde. In dieser Gruppe sind die Bis-Ölsäuresalze von N,N,N',N'-Tetrakis-(2'-hydroxyethyl)-1,2-ethylendiamin (Σx = 4) und N,N,N',N'-Tetrakis-(2'-hydroxypropyl)-1,2-ethylendiamin (Σx = 4) sowie die Tris-Ölsäuresalze von mit 4 bis 5 mol Ethylenoxid oder 1,2-Propylenoxid umgesetztem Di-(1,2-ethylen)-triamin von besonderem Interesse.

Es ist jedoch auch möglich, höhere Homologe der genannten Alkylendiamine und Dialkylentriamine wie beispielsweise Triethylentetramin (m = 3), Tetraethylenpentamin (m = 4) oder Pentaethylenhexamin (m = 5) als Aminkomponente für die erfindungsgemäß verwendeten Fettsäuresalze zugrundezulegen.

Die Anzahl der eingeführten Alkylenoxid-Einheiten (OA) pro Amin-Molekül kann der Anzahl der N-H-Bindungen im zugrundeliegenden Amin entsprechen (Σx = m+3). Es können jedoch auch mehr oder weniger OA-Einheiten eingebaut werden. Bei überstöchiometrischem Einbau ist eine Dreifachalkoxylierung pro N-H-Bindung [300% von (m+3)] im Hinblick auf die Eigenschaften der resultierenden Fettsäuresalze eine Obergrenze. Bei unterstöchiometrischem Einbau ist eine im statistischen Mittel 50%ige Alkoxylierung [50% von (m+3)] eine entsprechende Untergrenze, hierbei liegen dann meist Mischungen aus Spezies mit verschieden hohen Alkoxylierungsgraden vor.

In einer bevorzugten Ausführungsform hat die Summe (Σ) aller Variablen x einen Wert von 75% bis 125% von (m+3).

Die erfindungsgemäß verwendeten Fettsäuresalze der allgemeinen Formel I lassen sich üblicherweise leicht durch Alkoxylierung der zugrundeliegenden Amine nach üblichen Methoden und nachfolgende Neutralisation mit den Fettsäuren der Formel R-COOH herstellen.

Bei Verwendung von C₂- bis C₄-Alkylenoxiden wird die Alkoxylierung zweckmäßigerweise für die Einführung der ersten Alkylenoxid-Einheit in die N-H-Bindung in Gegenwart von geringen Mengen Wasser (meist 0,5 bis 5 Gew.-%, bezogen auf die Menge an eingesetztem Amin) ohne Katalysator bei Temperaturen von 80 bis 140 °C und für die Einführung weiterer Alkylenoxid-Einheiten unter Ausschluß von Wasser in Gegenwart von basischen Katalysatoren wie Alkalimetallhydroxiden, z. B. Natrium- oder Kaliumhydroxid, bei Temperaturen von 100 bis 150°C durchgeführt.

Die Neutralisation erfolgt in der Regel durch Erhitzen des so erhaltenen alkoxylierten Amins mit der entsprechenden stöchiometrischen oder leicht unterstöchiometrischen Menge (d.h. 90 bis 100 %, insbesondere 95 bis 100 % der Theorie) an Fettsäure auf Temperaturen von 30 bis 100°C, insbesondere 40 bis 80°C, für eine Zeitdauer von 15 Minuten bis 10 Stunden, insbesondere 30 Minuten bis 5 Stunden. Die Neutralisationsreaktion sollte so geführt werden, daß keine Carbonsäureester-Anteile im Produkt entstehen. In vielen Fällen können sowohl das alkoxylierte Amin als auch die Fettsäure als Flüssigkeiten eingesetzt werden, was die Umsetzung zum entsprechenden Fettsäuresalz besonders einfach gestaltet. Die Reihenfolge des Zusammengebens von alkoxyliertem Amin und Fettsäure ist unkritisch, d.h. man kann sowohl das alkoxylierte Amin vorlegen und die Fettsäure zugeben als auch die Fettsäure vorlegen und das alkoxylierte Amin zugeben.

Es ist im Prinzip jedoch auch möglich, das alkoxylierte Amin und die Fettsäure als Einzelkomponenten den Additivkonzentraten oder den Mineralölprodukten zuzugeben und die Salzbildung dort erfolgen zu lassen.

Die Herstellung der erfindungsgemäß verwendeten Fettsäuresalze der allgemeinen Formel I erfordert meist deutlich weniger Aufwand und Energie als bei üblichen Schmierfähigkeitsverbesserern des Standes der Technik, insbesondere bei solchen auf Basis von Amiden oder Estern, bei deren Herstellung in der Regel höhere Temperaturen, längere Reaktionszeiten und aufwendige Aufarbeitungsarbeiten zur Abtrennung von unerwünschten Nebenprodukten, die insbesondere bei Kondensationsreaktionen auftreten, notwendig sind.

Die beschriebenen Fettsäuresalze der allgemeinen Formel I eignen sich in hervorragender Weise als Schmierfähigkeitsverbesserer ("Lubricity Additive", "Friction Modifier") in Mineralölprodukten, insbesondere in Ottokraftstoffen und in Mitteldestillaten, vor allem Dieselkraftstoffen. Die Fettsäuresalze I sind im allgemeinen hochwirksam und damit breit einsetzbar. Bei Einsatz der Fettsäuresalze I wird die Neigung zum Auftreten von Verschleiß in den Teilen der mit den Mineralölprodukten betriebenen Maschinen und Aggregate deutlich gemindert.

Die erfindungsgemäß in Ottokraftstoffen verwendeten Fettsäuresalze der allgemeinen Formel I können in vorteilhafter Weise mit im Prinzip allen üblichen Ottokraftstoffadditiven kombiniert eingesetzt werden.

Übliche Ottokraftstoffadditive mit Detergenzwirkung sind beispielsweise:
(a) Polyisobutenamine, welche gemäß der EP-A 244 616 durch Hydroformylierung von hochreaktivem Polyisobuten des zahlengemittelten Molgewichtes von 300 bis 5000 und anschließende reduktive Aminierung mit Ammoniak, Monoaminen oder Polyaminen wie Dimethylenaminopropylamin, Ethylendiamin, Diethylentriamin, Triethylentetramin oder Tetraethylenpentamin erhältlich sind;
(b) Poly(iso)butenamine, welche durch Chlorierung von Polybutenen oder Polyisobutenen mit Doppelbindungen überwiegend in der β-und γ-Position und anschließende Aminierung mit Ammoniak, Monoaminen oder den oben unter (a) genannten Polyaminen erhältlich sind;
(c) Poly(iso)butenamine, welche durch Oxidation von Doppelbindungen in Poly(iso)butenen mit Luft oder Ozon zu Carbonyl- oder Carboxylverbindungen und anschließende Aminierung unter reduzierenden (hydrierenden) Bedingungen erhältlich sind;
(d) Polyisobutenamine, welche gemäß der DE-A 196 20 262 aus Polyisobutenepoxiden durch Umsetzung mit Aminen und nachfolgende Dehydratisierung und Reduktion der Aminoalkohole erhältlich sind;
(e) gegebenenfalls Hydroxylgruppen enthaltende Polyisobutenamine, welche gemäß der WO-A 97/03946 durch Umsetzung von Polyisobutenen mit einem mittleren Polymerisationsgrad P = 5 bis 100 mit Stickoxiden oder Gemischen aus Stickoxiden und Sauerstoff und anschließende Hydrierung dieser Umsetzungsprodukte erhältlich sind;
(f) Hydroxylgruppen enthaltende Polyisobutenamine, welche gemäß der EP-A 476 485 durch Umsetzung von Polyisobutenepoxiden mit Ammoniak, Monoaminen oder den oben genannten Polyaminen erhältlich sind;
(g) Polyetheramine, welche durch Umsetzung von C₂- bis C₃₀-Alkanolen, C₆- bis C₃₀-Alkandiolen, Mono-, Di- oder Tri-C₂- bis C₃₀-alkylaminen, C₁- bis C₃₀-Alkylcyclohexanolen oder C₁- bis C₃₀-Alkylphenolen mit 1 bis 30 mol Ethylenoxid und/oder Propylenoxid und/oder Butylenoxid pro Hydroxyl- bzw. Aminogruppe und anschließende reduktive Aminierung mit Ammoniak, Monoaminen oder den oben genannten Polyaminen erhältlich sind - derartige Produkte erfüllen auch Trägeröleigenschaften;
(h) "Polyisobuten-Mannichbasen", welche insbesondere gemäß EP-A 831 141 oder gemäß DE-A-199 48 111 und 199 48 114 durch Umsetzung von polyisobutensubstituierten Phenolen mit Aldehyden und Monoaminen oder den oben genannten Polyaminen erhältlich sind;
(i) Polypropylehamine gemäß WO 94/24231, welche durch metallocenkatalysierte Propen-Oligomerisierung und nachfolgend die oben unter (a) genannten Schritte der Hydroformylierung und reduktiven Aminierung erhältlich sind;
(j) Carbonsäureestergruppen enthaltende Additive, vorzugsweise auf Basis von Estern aus Mono-, Di- oder Tricarbonsäuren mit langkettigen Alkoholen oder Polyolen, insbesondere solchen mit einer Mindestviskosität von 2 mm2/s bei 100°C, wie sie in DE-A 38 38 918 beschrieben sind, als Beispiele können hier Adipate, Phthalate, iso-Phthalate, Terephthalate und Trimellitate des iso-Octanols, iso-Nonanols, iso-Decanols und iso-Tridecanols genannt werden - derartige Produkte erfüllen auch Trägeröleigenschaften;
(k) Imide, Amide, Ester und Ammonium- und Alkalimetallsalze von Polyisobutenbernsteinsäureanhydriden, welche aus konventionellem oder hochreaktivem Polyisobuten und Maleinsäureanhydrid auf thermischem Wege oder über das chlorierte Polyisobuten erhältlich sind und insbesondere in Form der Derivate mit aliphatischen Polyaminen eingesetzt werden können - derartige Ottokraftstoffadditive sind insbesondere in US-A 4 849 572 beschrieben.
   Übliche Ottokraftstoffadditive mit ventilsitzverschleißhemmender Wirkung sind beispielsweise:
(l) Carboxylgruppen oder deren Alkalimetall- oder Erdalkalimetallsalze enthaltende Additive, insbesondere wie die in der EP-A 307 815 beschriebenen Copolymeren von C₂-C₄₀-Olefinen mit Maleinsäureanhydrid mit einer Gesamtmolmasse von 500 bis 20 000, deren Carboxylgruppen ganz oder teilweise zu den Alkalimetall- oder Erdalkalimetallsalzen und ein verbleibender Rest der Carboxylgruppen mit Alkoholen oder Aminen umgesetzt sind;
(m) Sulfonsäuregruppen oder deren Alkalimetall- oder Erdalkalimetallsalze enthaltende Additive, insbesondere wie die in der EP-A 639 632 beschriebenen Alkalimetall- oder Erdalkalimetallsalze von Sulfobernsteinsäurealkylestern.

Neben und zusammen mit den genannten Ottokraftstoffadditiven (a) bis (m) können weitere übliche Trägeröle, Additivkomponenten und Hilfsmittel mit den Fettsäuresalzen der allgemeinen Formel I zum Einsatz in Ottokraftstoffen kombiniert werden.

Als übliche Trägeröle für Ottokraftstoffadditive sind beispielsweise mineralische Trägeröle (Grundöle), insbesondere solche der Viskositätsklasse "Solvent Neutral (SN) 500 bis 2000", synthetische Trägeröle auf Basis von Olefinpolymerisaten mit M_{N} = 400 bis 1800, vor allem auf Polybuten- oder Polyisobuten-Basis (hydriert oder nicht hydriert), von Polyalphaolefinen oder Poly-internalolefinen sowie synthetische Trägeröle auf Basis alkoxylierter langkettiger Alkohole oder Phenole zu nennen. Natürlich können auch Gemische der genannten Trägeröle eingesetzt werden.

Als mineralische Trägeröle und/oder Verdünnungs- bzw. Lösungsmittel für Ottokraftstoffadditive sind auch bei der Erdölverarbeitung anfallende Fraktionen wie Kerosin, Naphtha oder Brightstock geeignet. Weiterhin eignen sich hierfür aromatische Kohlenwasserstoffe, paraffinische (aliphatische) Kohlenwasserstoffe und Alkoxyalkanole.

Von besonderer Bedeutung als Trägeröle für Ottokraftstoffadditive sind hier Polyetherole, welche durch Umsetzung von C₂- bis C₃₀-Alkanolen, C₆- bis C₃₀-Alkandiolen, Mono-, Di- oder Tri-C₂- bis C₃₀-alkylaminen, C₁- bis C₃₀-Alkylcyclohexanolen oder C₁- bis C₃₀-Alkylphenolen mit 1 bis 30 mol Ethylenoxid und/oder Propylenoxid und/oder Butylenoxid pro Hydroxyl- bzw. Aminogruppe erhältlich sind. Insbesondere sind hier alkoholgestartete Polyetherole mit etwa 10 bis 35, insbesondere 15 bis 30 Propylen- und/oder Butylenoxid-Einheiten zu nennen, als Starteralkohole eignen sich hierbei insbesondere lineare oder verzweigte C₆- bis C₁₅-Alkanole.

Weitere übliche Additivkomponenten und Hilfsmittel für Ottokraftstoffe sind Korrosionsinhibitoren, beispielsweise auf Basis von zur Filmbildung neigenden Ammoniumsalzen organischer Carbonsäuren oder von heterocyclischen Aromaten bei Buntmetallkorrosionsschutz, Antioxidantien oder Stabilisatoren, beispielsweise auf Basis von Aminen wie p-Phenylendiamin, Dicyclohexylamin oder Derivaten hiervon oder von Phenolen wie 2,4-Di-tert.-butylphenol oder 3,5-Di-tert.-butyl-4-hydroxyphenylpropionsäure, Demulgatoren, Antistatikmittel, Metallocene wie Ferrocen oder Methylcyclopentadienylmangantricarbonyl sowie Farbstoffe (Marker). Als Lösungsvermittler werden oft mittelkettige lineare oder verzweigte Alkanole (mit etwa 6 bis 12 C-Atomen) verwendet, z. B. 2-Ethylhexanol. Manchmal werden auch Amine zur Absenkung des pH-Wertes des Kraftstoffes zugesetzt.

Die erfindungsgemäß in Ottokraftstoffen verwendeten Fettsäuresalze der allgemeinen Formel I können auch zusammen mit anderen hierfür üblichen Schmierfähigkeitsverbesserern wie bestimmten Fettsäuren, Alkenylbernsteinsäureestern, Bis(hydroxyalkyl)fettaminen oder Hydroxyacetamiden eingesetzt werden.

Die als Korrosionsinhibitoren oder Schmierfähigkeitsverbesserer verwendeten Carbonsäuren oder Fettsäuren können als monomere oder oligomere, insbesondere dimere Species vorliegen. Es können auch Mischungen aus monomeren und dimeren und gegebenenfalls höheren oligomeren Species vorliegen.

Bevorzugt werden Kombinationen der erfindungsgemäß in Ottokraftstoffen verwendeten Fettsäuresalze der allgemeinen Formel I mit den Detergentien der oben genannten Gruppen (a), (d) und (g), insbesondere mit Polyisobutenaminen der Gruppe (a). Besonders geeignete Polyisobutenamine (a) sind hierbei solche, die durch Hydroformylierung von hochreaktivem Polyisobutenen des zahlengemittelten Molekulargewichtes von 500 bis 2300, insbesondere 800 bis 1500, vor allem 900 bis 1200, und nachfolgende reduktive Aminierung mit Ammoniak hergestellt werden. Die Polyisobutenamine (a) werden vorzugsweise zusammen mit Trägerölen, beispielsweise Polyetherolen oder aliphatischen oder aromatischen Kohlenwasserstoffen, und gegebenenfalls mit den vorgenannten Korrosionsinhibitoren, Antioxidantien bzw. Stabilisatoren, Demulgatoren, Antistatikmittel, Metallocenen und/oder Farbstoffen eingesetzt. Als ein typisches Beispiel für ein solches Polyisobutenamin (a) ist das unter der Handelsbezeichnung Kerocom® PIBA von BASF Aktiengesellschaft vertriebene Produkt zu nennen.

Als Ottokraftstoffe können alle handelsüblichen Ottokraftstoffzusammensetzungen zum Einsatz kommen. Als typischer Vertreter soll hier der marktübliche Eurosuper Grundkraftstoff gemäß EN 228 genannt werden. Weiterhin ist hier auch die DE-A-199 05 211 beschriebene Ottokraftstoffzusammensetzung von Interesse.

Die erfindungsgemäß in Mitteldestillaten verwendeten Fettsäuresalze der allgemeinen Formel I können in vorteilhafter Weise in allen üblichen Mitteldestillaten eingesetzt werden.

Zu diesen Mitteldestillaten, von denen Dieselkraftstoffe die wichtigste Gruppe darstellen, zählen Erdölraffinate, die üblicherweise einen Siedebereich von 100 bis 400°C haben. Dies sind meist Destillate mit einem 95%-Punkt bis zu 360°C oder auch darüber hinaus. Dies können aber auch sogenannte "Ultra Low Sulphur Diesel" oder "City Diesel" sein, gekennzeichnet durch einen 95%-Punkt von beispielsweise maximal 345°C und einen Schwefelgehalt von maximal 0,005 Gew.-% oder durch einen 95%-Punkt von beispielsweise 285°C und einen Schwefelgehalt von maximal 0,001 Gew.-%. Darüber hinaus können diese Mitteldestillate auch Heizöle mit einem Schwefelgehalt von maximal 0,20 Gew.-%, insbesondere maximal 0,10 Gew.-%, sowie Flugkraftstoffe sein.

Die genannten Destillate setzen sich üblicherweise aus Komponenten zusammen, die man aus der atmosphärischen oder vakuumdestillation von Erdöl erhält oder die aus Konversionsprozessen anfallen, z. B. Kracker-, Koker- oder Visbreakergasöl.

Die genannten Mitteldestillate, vor allem Dieselkraftstoffe, zeichnen sich durch einen niedrigen Schwefelgehalt aus, in der Regel von maximal 0,05 Gew.-%, insbesondere maximal 0,02 Gew.-%, vor allem maximal 0,005 Gew.-%, ganz besonders bevorzugt maximal 0,001 Gew.-%.

Die erfindungsgemäß in Mitteldestillaten, vor allem Dieselkraftstoffen, verwendeten Fettsäuresalze der allgemeinen Formel I können hierin als flüssige Reinsubstanzen oder als flüssige Konzentrate in einem Lösungs- oder Verdünnungsmittel eingearbeitet werden. Als Lösungs- oder Verdünnungsmittel können hierbei im Prinzip alle oben als derartige Mittel für die Anwendung mit Ottokraftstoffadditiven genannten Substanzen verwendet werden. Insbesonders geeignet sind Mineralölschnitte wie Naphtha, Kerosin, Dieselkraftstoff sowie aromatische Kohlenwasserstoffe wie Solvent Naphtha schwer, Solvesso® oder Shellsol®. Diese Konzentrate können Lösungen oder Dispersionen sein, wobei klare Lösungen bevorzugt werden. Es können auch Mischungen der genannten Lösungsoder Verdünnungsmittel verwendet werden.

Durch Verwendung der genannten Lösungs- oder Verdünnungsmittel, insbesondere in Gew.-Verhältnis zu den Fettsäuresalzen I von 1:10 bis 10:1, insbesondere von 1:4 bis 4:1, vor allem von 1:2 bis 2:1, kann die Löslichkeit der erfindungsgemäß verwendeten Fettsäuresalze der allgemeinen Formel I verbessert werden. Solche Lösungen bzw. Verdünnungen sind dann vorteilhaft, wenn das Mitteldestillat bereits weitere Additive enthält, wenn die Einmischtemperaturen niedrig liegen, wenn die Dosiereinrichtung nicht auf niedrige Dosiermengen ausgerichtet ist oder wenn Mischungen mit anderen Mitteldestillaten hergestellt werden sollen.

Die erfindungsgemäß in Mitteldestillaten verwendeten Fettsäuresalze der allgemeinen Formel I können in vorteilhafter Weise mit im Prinzip allen üblichen Mitteldestillat- bzw. Dieselkraftstoffadditiven kombiniert eingesetzt werden.

Übliche Mitteldestillat- bzw. Dieselkraftstoffadditive sind in diesem Zusammenhang insbesondere Detergentien, Korrosionsinhibitoren, Dehazer, Demulgatoren, Schaumverhinderer ("Antifoam"), Antioxidantien, Metalldeaktivatoren, multifunktionelle Stabilisatoren, Cetanzahlverbesserer, Verbrennungsverbesserer, Farbstoffe, Marker, Lösungsvermittler, Antistatika, andere übliche Lubricity Additive sowie die Kälteeigenschaften verbessernde Additive wie Fließverbesserer ("MDFI"), Paraffindispergatoren ("WASA") und deren Kombination ("WAFI").

Gegenstand der vorliegenden Anmeldung ist auch ein Verfahren zur Verbesserung der Schmierfähigkeit von Mineralölprodukten, insbesondere von Ottokraftstoffen und Mitteldestillaten, welches dadurch gekennzeichnet ist, daß man den Mineralölprodukten wirksame Mengen an Fettsäuresalzen von alkoxylierten Oligoaminen der allgemeinen Formel I 1 bis 6 zugibt.

Additivkonzentrate für Mineralölprodukte, insbesondere für Ottokraftstoffe und Mitteldestillate, können die Fettsäuresalze von alkoxylierten Oligoaminen der allgemeinen Formel I in Mengen von 0,05 bis 50, insbesondere 0,1 bis 30 Gew.-%, bezogen auf die Gesamtmenge der Konzentrate, enthalten. Diese Konzentrate enthalten üblicherweise auch die oben aufgeführten weiteren Additive, Trägeröle, Lösungsoder Verdünnungsmittel und/oder Hilfsmittel. Im Falle von Additivkonzentraten für Ottokraftstoffe sind dies insbesondere Detergentien und/oder ventilsitzverschleißhemmende Mittel, vor allem die oben aufgeführten Additive (a) bis (m), sowie weitere hierfür übliche Komponenten und Hilfsmittel, insbesondere Trägeröle, Korrosionsinhibitoren, Antioxidantien bzw. Stabilisatoren, Demulgatoren, Antistatikmittel, Metallocene und Farbstoffe.

Gegenstand der vorliegenden Erfindung sind weiterhin Mineralölprodukte, insbesondere Ottokraftstoff- und Mitteldestillatzusammensetzungen, welche das Bis-Ölsäuresalz von N,N,N',N'-Tetrakis-(2'-hydroxyethyl)-1,2-ethylendiamin oder N,N,N',N'-Tetrakis-(2'-hydroxypropyl)-1,2-ethylendiamin in wirksamen Mengen enthalten. Unter wirksamen Mengen sind in der Regel sowohl bei Ottoals auch bei Dieselkraftstoffzusammensetzungen 1 bis 1000 Gew.ppm, insbesondere 5 bis 500 Gew.-ppm, vor allem 10 bis 250 Gew.ppm, besonders bevorzugt 20 bis 100 Gew.-ppm, jeweils bezogen auf die Gesamtmenge der Zusammensetzung, zu verstehen. Diese Mineralölprodukte, insbesondere die Ottokraftstoff- und Mitteldestillatzusammensetzungen, enthalten üblicherweise neben den erfindungsgemäß in ihnen verwendeten Fettsäuresalzen die oben aufgeführten Additive, Additivkomponenten und Hilfsmittel.

Die Fettsäuresalze von alkoxylierten Oligoaminen der allgemeinen Formel I sind bereits in geringen Konzentrationen in den Mineralölprodukten als Schmierfähigkeitsverbesserer hochwirksam und beugen dem Verschleiß in den Teilen der mit den Mineralölprodukten betriebenen Maschinen und Aggregaten, beispielsweise in Kraftstoffeinlaßsystemen oder Einspritzpumpen, effektiv vor.

Weiterhin weisen die Fettsäuresalze von alkoxylierten Oligoaminen der allgemeinen Formel I eine gute Schmierölverträglichkeit auf, was insbesondere bei der Verwendung in Dieselkraftstoffen von Bedeutung ist. Durch die Wechselwirkung von bislang eingesetzten sauren Schmierfähigkeitsverbesserern (wie dimeren Fettsäuren) mit basischen Bestandteilen von Schmieröl, welches in Otto- und Dieselmotoren bekanntermaßen mit dem Kraftstoff in Kontakt steht, können sich entsprechende Salze im Kraftstoff und an unerwünschten Stellen des Motors oder des Einspritzsystems abscheiden und Störungen hervorrufen. Dieser Nachteil wird durch die erfindungsgemäße Verwendung der Fettsäuresalze von alkoxylierten Oligoaminen der allgemeinen Formel I vermieden.

Auch neigen die erfindungsgemäß verwendeten Fettsäuresalze von alkoxylierten Oligoaminen der allgemeinen Formel I praktisch nicht zu unerwünschter Emulsionsbildung in den Mineralölprodukten und sind ausreichend hydrolysestabil.

Die nachfolgenden Beispiele sollen die vorliegende Erfindung erläutern ohne sie jedoch zu beschränken.

### Herstellungsbeispiele

### Beispiel 1: Herstellung des Bis-Ölsäuresalzes von N,N,N',N'-Tetrakis-(2'-hydroxypropyl)-1,2-ethylendiamin

58,4 g (0,2 mol) N,N,N',N'-Tetrakis-(2'-hydroxypropyl)-1,2-ethylendiamin (hergestellt durch übliche Umsetzung von 1,2-Ethylendiamin mit 4 mol Propylenoxid in Gegenwart von ca. 3 Gew.-% Wasser, bezogen auf die Menge des eingesetzten Amins, bei 100 bis 110°C) wurden auf eine Temperatur von 60-80°C erwärmt und innerhalb von zwei Stunden unter Rühren mit 110,4 g (0,4 mol) Ölsäure versetzt. Dabei fiel der pH-Wert nicht unter 7. Anschließend wurde im angegebenen Temperaturintervall 2 Stunden nachgerührt. Das erhaltene Produkt hatte einen N-Titer von 2,39 mMol/g (ber. 2,37 mMol/g).

### Beispiel 2: Herstellung des Bis-Ölsäuresalzes von N,N,N',N'-Tetrakis-(2'-hydroxyethyl)-1,2-ethylendiamin

Die Titelverbindung wurde in Analogie zu Beispiel 1 mit der analogen Mengen an N,N,N',N'-Tetrakis-(2'-hydroxyethyl)-1,2-ethylendiamin hergestellt.

### Anwendungsbeispiele

### Beispiel 3: Bestimmung der Reibverschleißwerte in Ottokraftstoff

Zur Überprüfung des Schmierfähigkeit bzw. des Verschleißes in Ottokraftstoffen wurde ein High Frequency Reciprocating Rig (HFRR)-Gerät der Fa. PCS Instruments, London, verwendet. Die Meßbedingungen wurden auf den Einsatz von Ottokraftstoffen angepaßt. Die Anwendbarkeit dieser Testmethode für Ottokraftstoffe ist durch die Literaturstellen D. Margaroni, Industrial Lubrication and Tribology, Vol. 50, No. 3, May/June 1998, pp. 108-118, und W. D. Ping, S. Korcek, H. Spikes, SAE Techn. Paper 962010, pp. 51-59 (1996) belegt.

Der hierbei eingesetzten Ottokraftstoffe (OK) (typische Ottokraftstoffe nach EN 228) wurden vor den Messungen destillativ schonend auf 50 Vol.-% eingeengt. Dieser 50%ige Rückstand diente bei der Überprüfung im Verschleißmeßgerät zur Ermittlung des Blindwertes. Zu diesem Rückstand wurden entsprechend der unten aufgeführten Beispiele die weiteren Additive gegeben und die Reibverscheißwerte wurde nach der oben angegebenen Methode bestimmt. Die resultierenden Reibverschleißwerte (R) sind in Mikrometer (µm) angegeben; je geringer dieser Wert ist, desto geringer ist der auftretende Verschleiß.

Der 50 vol.-%ige Rückstand eines Eurosuper-Ottokraftstoffes OK1 ergab im HFRR-Test einen Blindwert von R = 873 µm, der 50 vol.-%ige Rückstand eines vergleichbaren Eurosuper-Ottokraftstoffes OK2 ergab im HFRR-Test einen Blindwert von R = 754 µm. Die Zugabe von 500 mg/kg eines handelsüblichen Ottokraftstoffadditiv-Paketes P1 (auf Basis eines Polyisobutenamin-Detergenzes, eines synthetischen Trägeröles und eines üblichen Korrosionsinhibitors) bzw. eines handelsüblichen Ottokraftstoffadditiv-Paketes P2 (analog zu P1 jedoch mit einem anderen synthetischen Trägeröl) hierzu führte jeweils zu Reibverschleißwerten in der gleichen Größenordnung. Die Zugabe von jeweils 50 mg/kg der erfindungsgemäßen Schmierfähigkeitsverbesserer aus den Beispielen 1 und 2 oder von aus dem Stand der Technik bekannten Schmierfähigkeitsverbesserern resultierte in entsprechend niedrigeren Werten, wobei die erfindungsgemäßen Produkte denen des Standes der Technik meist deutlich überlegen waren. Die erzielten Werte sind nachfolgend in Tabelle 1 aufgeführt.

**Tabelle 1:**

| Reibverschleißwerte R in Ottokraftstoff | | |
|---|---|---|
| zugegebene Additive | OK | R [µm] |
| keine | OK1 | 873 |
| | | |
| 500 mg/kg Paket P1 | OK1 | 853 |
| | | |
| 500 mg/kg Paket P1 + 50 mg/kg Produkt aus Beispiel 2 | OK1 | 686 |
| | | |
| keine | OK2 | 754 |
| | | |
| 500 mg/kg Paket P1 | OK2 | 717 |
| | | |
| 500 mg/kg Paket P1 + 50 mg/kg Produkt aus Beispiel 1 | OK2 | 593 |
| | | |
| 500 mg/kg Paket P1 + 50 mg/kg Produkt aus Beispiel 2 | OK2 | 634 |
| | | |
| 500 mg/kg Paket P1 + 50 mg/kg Vergleichsprodukt | OK2 | 659 |
| | | |
| 500 mg/kg Paket P2 | OK2 | 775 |
| | | |
| 500 mg/kg Paket P2 + 50 mg/kg Produkt aus Beispiel 1 | OK2 | 680 |
| | | |
| 500 mg/kg Paket P2 + 50 mg/kg Produkt aus Beispiel 2 | OK2 | 633 |
| | | |
| 500 mg/kg Paket P2 + 50 mg/kg vergleichsprodukt | OK2 | 684 |

Als Vergleichsprodukt wurde jeweils ein handelsüblicher auf Tallölfettsäure basierender Schmierfähigkeitsverbesserer gemäß WO 98/11175 verwendet.

### Beispiel 4: Bestimmung der Reibverschleißwerte in Dieselkraftstoffen

Standard Lubricity-Tests wurden mit einem HFRR-Gerät der Fa. PCS Instruments, London, durchgeführt, bei denen eine Stahlkugel auf einer Stahlplatte im Testkraftstoff reibt. ISO 12156-1 beschreibt diese Methode und hat Eingang in die Dieselnorm EN 590-1999 gefunden. Als Limit ist hierbei ein Abrieb auf der Stahlkugel von maximal 460 µm festgelegt. Unadditivierte schwefelarme Dieselkraftstoffe können Reibverschließwerte R von typischerweise 400 bis 700 µm haben.

Die in der nachfolgenden Tabelle 2 genannten Test-Dieselkraftstoffe (DK1 bis DK4) wiesen die angegebenen Charakteristika auf.

**Tabelle 2:**

| Charakteristika der Test-Dieselkraftstoff | | | | | |
|---|---|---|---|---|---|
| | | DK 1 | DK 2 | DK 3 | DK 4 |
| Qualität | [mg/kg] | EN 590 | EN 590 | EN 590 | C-DK MK 1 |
| Schwefelgehalt | [kg/m³] | 180 | 700 | 430 | 6 |
| Dichte | [°C] | 841,3 | 835,6 | 830,6 | 810,6 |
| CP | [°C] | -6 | -6 | -7 | -31 |
| CFPP | [°C] | -9 | -10 | -10 | -32 |
| Siedeanfang | [°C] | 170 | 176 | 175 | 184 |
| 20%-Vol | [°C] | 235 | 214 | 218 | 219 |
| 95%-Vol | [°C] | 363 | 352 | 343 | 280 |
| Siedeende | [°C] | 371 | 370 | 356 | 289 |

Der Schwefelgehalt wurde gemäß EN ISO 14 596 bestimmt.

Es wurden folgende Dieselkraftstoffadditive eingesetzt:
Additiv A:
   erfindungsgemäß eingesetztes Produkt aus Beispiel 2 (unverdünnt)
Additiv B:
   erfindungsgemäß eingesetztes Produkt aus Beispiel 1 (unverdünnt)
Additiv C:
   als Vergleich handelsüblicher Schmierfähigkeitsverbesserer auf Basis einer Mischung aus einem sterisch gehinderten Alkylphenol und einer langkettigen Carbonsäure
Additiv D:
   als Vergleich handelsüblicher Schmierfähigkeitsverbesserer auf Basis einer Mischung aus einem Carbonsäureamid und einem natürlichen Fettsäureester
Additiv E:
   als Vergleich handelsüblicher Schmierfähigkeitsverbesserer auf Basis einer Mischung aus Glycerinmonooleat und Glycerinmonolinolat
Additiv F:
   als Vergleich handelsüblicher Schmierfähigkeitsverbesserer auf Basis einer Mischung langkettiger Carbonsäuren

Die nachfolgende Tabelle 3 zeigt die Ergebnisse der Bestimmung der Reißverschleißwerte R in den Test-Dieselkraftstoffen. Es wird deutlich, daß die Wirkung der erfindungsgemäß verwendeten Produkte A und B die der Marktprodukte C bis F übertrifft.

**Tabelle 3:**

| Reißverschleißwerte R [µm] in Dieselkraftstoff (WS 1,4-Werte gemäß HFRR nach ISO 12 156-1 bei 60°C) | | | | |
|---|---|---|---|---|
| zugegebenes Additiv | DK1 | DK2 | DK3 | DK4 |
| keines | 532 (0) | 624 (0) | 615 (0) | 564 (0) |
| Additiv A | 389 (50) | 375 (50) | 399 (75) | 358 (200) |
| | | 363 (100) | | |
| Additiv B | 355 (50) | 471 (50) | 401 (75) | 388 (200) |
| | | 359 (100) | | |
| Additiv C | 436 (50) | 455 (50) | - | 435 (200) |
| | | 330 (100) | | 453 (250) |
| Additiv D | 517 (50) | 474 (150) | - | 518 (150) |
| | | 252 (200) | | 387 (200) |
| zugegebenes Additiv | DK1 | DK2 | DK3 | DK4 |
| Additiv E | 471 (50) | 473 (100) | | 578 (250) |
| | | 282 (50) | | 350 (350) |
| Additiv F | - | - | 421 (75) | - |

Die in Klammern angegebenen Werte geben die jeweilige Dosiermenge in Vol.-ppm an.

### Beispiel 5: Schmierölverträglichkeit

Die Neigung eines Additives, mit Schmieröl unlösliche Niederschläge zu bilden, kann mit verschiedenen genormten Labortests überprüft werden. Hier wurde der nach DGMK vorgeschrieben Test angewandt (Deutsche Wissenschaftliche Gesellschaft für Erdöl, Erdgas und Kohle e.V., Forschungsbericht 531 "Aufstellung eines Kriterienkataloges zur Testung von Lubricity Additiven in Dieselkraftstoffen für den Raffinerieeinsatz", Hamburg 1998). Hierbei werden 10 ml Motorenöl (CEC RL 189; SAE 15W40) und 10 ml Additiv in einem 500 ml-Kolben homogenisiert. Nach 72 Stunden bei 90°C wird abgekühlt und optisch bewertet. Diese Mischung füllt man mit Dieselkraftstoff auf 500 ml auf und filtriert über einen 0,8 µm-Filter (SEDAB-Vorschrift). Das Auftreten von Gel oder Sediment sowie die Überschreitung einer Filtrationszeit von 300 Sekunden führt zum "Fail". "Pass" bedeutet dagegen, daß der Test erfüllt ist.

Die nachfolgende Tabelle 4 mit den Ergebnissen dieses Tests illustriert, daß die erfindungsgemäß verwendeten Schmierfähigkeitsverbesserer A und B keine negativen Wechselwirkungen mit Schmieröl erwarten lassen.

**Tabelle 4:**

| Schmierölverträglichkeitstests nach DGMK FB 531 | | | |
|---|---|---|---|
| Additiv | nach 72 h bei 90°C | Filtrationszeit [sec] | Bewertung |
| ohne | - | 112 | - |
| Additiv A | klar | 86 | Pass |
| Additiv B | klar | 89 | Pass |
| Additiv D (zum Vergleich) | trüb | > 300 | Fail |
| Additiv G (zum Vergleich) | trüb, nich homogen, gelartige Teilchen | > 1800 | Fail |

Als weiteres Vergleichs-Additiv G wurde eine handelsübliche dimere Fettsäure verwendet.

## Patentansprüche

1. Verwendung von Fettsäuresalzen von alkoxylierten Oligoaminen der allgemeinen Formel I in der die Variablen
A für Alkylengruppen mit 2 bis 8 C-Atomen stehen,
R C₇- bis C₂₃-Alkylgruppen oder ein- oder mehrfach ungesättigte C₇- bis C₂₃-Alkenylgruppen, welche zusätzlich Hydroxylgruppen tragen können, bezeichnen,
Z C₁- bis C₈-Alkylengruppierungen, C₃- bis C₈-Cycloalkylengruppierungen oder C₆- bis C₁₂-Arylen- oder -Arylalkylengruppierungen bedeuten,
m für 0 oder eine ganze Zahl von 1 bis 5 steht und
die Summe aller Variablen x einen Wert von 50% bis 300% von (m+3) hat,
als Schmierfähigkeitsverbesserer für Mineralölprodukte.

2. Verwendung von Fettsäuresalzen von alkoxylierten Oligoaminen der allgemeinen Formel I nach Anspruch 1, bei denen die Variablen A für 1,2-Ethylen-, 1,2-Propylen- oder 1,2-Butylen-Gruppen stehen.

3. Verwendung von Fettsäuresalzen von alkoxylierten Oligoaminen der allgemeinen Formel I nach Anspruch 1 oder 2, bei denen die Variablen R ein- oder mehrfach ungesättigte C₁₅- bis C₁₉-Alkenylgruppen, welche zusätzlich Hydroxylgruppen tragen können, bezeichnen.

4. Verwendung von Fettsäuresalzen von alkoxylierten Oligoaminen der allgemeinen Formel I nach den Ansprüchen 1 bis 3, bei denen die Variablen Z Polymethylengruppierungen der Formel - (CH₂)ₙ- mit n = 2 bis 6 bedeuten.

5. Verwendung von Fettsäuresalzen von alkoxylierten Oligoaminen der allgemeinen Formel I nach den Ansprüchen 1 bis 4, bei denen die Variable m für die Zahl 1 oder 2 steht.

6. Verwendung von Fettsäuresalzen von alkoxylierten Oligoaminen der allgemeinen Formel I nach den Ansprüchen 1 bis 5, bei denen die Summe aller Variablen x einen Wert von 75% bis 125% von (m+3) hat.

7. Verwendung von Fettsäuresalzen von alkoxylierten Oligoaminen der allgemeinen Formel I nach den Ansprüchen 1 bis 6 als Schmierfähigkeitsverbesserer in Ottokraftstoffen und Mitteldestillaten.

8. Verfahren zur Verbesserung der Schmierfähigkeit von Mineralölprodukten, insbesondere von Ottokraftstoffen und Mitteldestillaten, **dadurch gekennzeichnet, daß** man den Mineralölprodukten wirksame Mengen an Fettsäuresalzen von alkoxylierten Oligoaminen der allgemeinen Formel I gemäß den Ansprüchen 1 bis 6 zugibt.

9. Mineralölprodukte, insbesondere Ottokraftstoff- und Mitteldestillatzusammensetzungen, enthaltend in wirksamen Mengen das Bis-Ölsäuresalz von N,N,N',N'-Tetrakis-(2'-hydroxyethyl)-1,2-ethylendiamin oder N,N,N',N'-Tetrakis-(2'-hydroxypropyl)-1,2-ethylendiamin.

## Claims

1. The use of fatty acid salts of alkoxylated oligoamines of the formula I where
A is an alkylene group of 2 to 8 carbon atoms,
R is C₇- to C₂₃-alkyl or mono- or polyunsaturated C₇- to C₂₃-alkenyl, which may additionally carry hydroxyl groups,
Z is a C₁- to C₈-alkylene group, C₃- to C₈-cycloalkylene group or C₆- to C₁₂-arylene or arylalkylene group,
m is 0 or an integer from 1 to 5 and
the sum of all variables x has a value of from 50 to 300% of (m+3),
as lubricity enhancers for mineral oil products.

2. The use of fatty acid salts of alkoxylated oligoamines of the formula I as claimed in claim 1, in which A is a 1,2-ethylene, 1,2-propylene or 1,2-butylene group.

3. The use of fatty acid salts of alkoxylated oligoamines of the formula I as claimed in claim 1 or 2, in which R is a mono- or polyunsaturated C₁₅- to C₁₉-alkenyl group which may additionally carry hydroxyl groups.

4. The use of fatty acid salts of alkoxylated oligoamines of the formula I as claimed in any of claims 1 to 3, in which Z is a polymethylene group of the formula -(CH₂)ₙ-, where n is from 2 to 6.

5. The use of fatty acid salts of alkoxylated oligoamines of the formula I as claimed in any of claims 1 to 4, in which m is 1 or 2.

6. The use of fatty acid salts of alkoxylated oligoamines of the formula I as claimed in any of claims 1 to 5, in which the sum of all variables x is from 75% to 125% of (m+3).

7. The use of fatty acid salts of alkoxylated oligoamines of the formula I as claimed in any of claims 1 to 6 as lubricity enhancers in gasoline fuels and middle distillates.

8. A process for improving the lubricity of mineral oil products, in particular of gasoline fuels and middle distillates, wherein effective amounts of fatty acid salts of alkoxylated oligoamines of the formula I as claimed in any of claims 1 to 6 are added to the mineral oil products.

9. A mineral oil product, in particular a gasoline fuel or middle distillate composition, containing the bisoleic acid salt of N,N,N',N'-tetrakis(2'-hydroxyethyl)-1,2-ethylene-diamine or N,N,N',N'-tetrakis-(2'-hydroxypropyl)-1,2-ethylenediamine in effective amounts.

## Revendications

1. Utilisation de sels d'acides gras d'oligoamines alcoxylées de formule générale I dans laquelle les variables
A représente des groupes alkylènes avec 2 à 8 atomes de carbone,
R représente des groupes alkyles en C₇ à C₂₃ ou des groupes alcényles en C₇ à C₂₃ mono- ou polyinsaturés pouvant porter en plus des groupes hydroxyles,
Z représente des groupements alkylènes en C₁ à C₈, des groupements cycloalkylènes en C₃ à C₈ ou des groupements arylènes ou arylalkylènes en C₆ à C₁₂.
m est égal à 0 ou à un nombre entier compris entre 1 et 5, et
la somme de toutes les variables x a une valeur comprise entre 50 et 300% de (m + 3),
comme agents améliorant du pouvoir lubrifiant de produits pétroliers.

2. Utilisation de sels d'acides gras d'oligoamines alcoxylées de formule générale I selon la revendication 1 dans lesquels les variables A représentent les 1,2-éthylène, 1,2-propylène ou 1,2-butylène.

3. Utilisation de sels d'acides gras d'oligoamines alcoxylées de formule générale I selon la revendication 1 ou 2, dans lesquels les variables R représentent des groupes alcényles en C₁₅ à C₁₉ mono- ou polyinsaturés pouvant en outre porter des groupes hydroxyles.

4. Utilisation de sels d'acides gras d'oligoamines alcoxylées de formule générale I selon les revendications 1 à 3, dans lesquels les variables Z représentent des groupements polyméthylènes de formule -(CH₂)ₙ- avec n = 2 à 6.

5. Utilisation de sels d'acides gras d'oligoamines alcoxylées de formule générale I selon les revendications 1 à 4, dans lesquels la variable m représente le nombre 1 ou 2.

6. Utilisation de sels d'acides gras d'oligoamines alcoxylées de formule générale I selon les revendications 1 à 5, dans lesquels la somme de toutes les variables x a une valeur égale à 75% à 125% de (m + 3).

7. Utilisation de sels d'acides gras d'oligoamines alcoxylées de formule générale I selon les revendications 1 à 6, comme agents améliorants du pouvoir lubrifiant de produits pétroliers et distillats moyens.

8. Méthode d'amélioration du pouvoir lubrifiant de produits pétroliers, en particulier des essences pour moteur et des distillats moyens, **caractérisée en ce qu'**on ajoute aux produits pétroliers des quantités efficaces de sels d'acides gras d'oligoamines alcoxylées de formule générale I selon les revendications 1 à 6.

9. Produits pétroliers, en particulier compositions d'essences pour moteur et de distillats moyens, contenant en quantité efficace le bi-sel d'acide oléique de N,N,N',N'-tétrakis-(2'-hydroxyéthyl)-1,2-éthylènediamine ou de N,N,N',N'-tétrakis-(2'-hydroxypropyl)-1,2-éthylènediamine.
